# EUROPÄISCHE PATENTSCHRIFT

(11) **EP 1 126 050 B1**
(45) Veröffentlichungstag und Bekanntmachung des Hinweises auf die Patenterteilung: **07.09.2005**
(21) Anmeldenummer: 01103006.1
(22) Anmeldetag: 08.02.2001
(51) Int. Cl.: C25F 7/00, D01G 15/88

(54) **Verfahren und Vorrichtung zum Herstellen eines Drahtes**
Process and apparatus for manufacturing a wire
Procédé et dispositif de fabrication d'un fil

(30) Priorität: 18.02.2000 DE 10007567
(43) Veröffentlichungstag der Anmeldung: 22.08.2001
(73) Patentinhaber: Graf + Cie AG, 8640 Rapperswil (CH)
(72) Erfinder: Graf, Ralph A., 8807 Freienbach (CH)
(74) Vertreter: Leinweber & Zimmermann

(56) Entgegenhaltungen:
- EP-A- 0 561 522
- US-A- 3 676 322
- US-A- 4 612 084

## Beschreibung

Die Erfindung betrifft ein Verfahren zum Herstellen eines Drahtes, insbesondere Sägezahndrahtes für Sägezahndraht-Ganzstahlgarnituren, bei dem die Oberfläche eines drahtförmigen Zwischenproduktes, wie etwa eines bereits mit Sägezähnen versehenen Drahtes, in einem einen Elektrolyten enthaltenden Elektrolytbad mit einem Elektropoliervorgang geglättet wird sowie eine zur Ausführung derartiger Verfahren geeignete Vorrichtung.

Sägezahndraht-Ganzstahlgarnituren werden beispielsweise bei der Verarbeitung von Textilfasern zu Garnen, Vliesstoffen od. dgl. eingesetzt. Dabei besitzen die einzelnen Sägezahndrähte der Sägezahndraht-Ganzstahlgarnituren üblicherweise eine Höhe von weniger als 2 mm und im Bereich der Zahnspitzen eine Breite von 0,2 mm oder weniger. Zur Herstellung derartig feiner Sägezahndrähte wird üblicherweise ein drahtförmiges Ausgangsmaterial zunächst einem oder mehreren Ziehvorgängen unterzogen, wobei zwischen den einzelnen Ziehvorgängen auch noch unterschiedliche Wärmebehandlungsverfahren durchgeführt werden können, um dem bereits gezogenen Draht seine Verformbarkeit zumindest teilweise wieder zurückzugeben. Im Anschluß an diese Vorbereitung wird-der Draht üblicherweise mit einer entsprechenden Stanzvorrichtung mit Sägezähnen versehen. Dabei können die durch den Stanzvorgang hergestellten Sägezähne vor oder nach dem Stanzvorgang auch noch gehärtet werden. Dabei bleiben auf der Oberfläche der Sägezahndrähte nach dem Stanzvorgang kleine Stanzbrauen zurück. Weiter können sich auf den Oberflächen der Sägezahndrähte auch noch von den vorhergehenden Bearbeitungsschritten verursachte Verunreinigungen befinden, wie etwa Zunder, also Oxidrückstände, oder im Rahmen der thermischen Behandlung entstandene Schmutzrückstände.

Diese Rückstände auf den Sägezahndrähten sind bei einer späteren Benutzung der Sägezahndrähte zur Bearbeitung von Textilfasern, insbesondere beim Einsatz von Hochleistungsmaschinen störend, weil einzelne Fasern an den Garniturzähnen haften bleiben können und die Garnitur deswegen eine erhöhte Neigung zum Füllen mit Fasern und Verunreinigungen, wie z.B. Schalenteilen od. dgl. aufweist. Zur Vermeidung dieser Nachteile werden zur Herstellung von Sägezahndraht-Ganzstahlgarnituren gedachte Sägezahndrähte üblicherweise nach dem Stanz- oder Härtevorgang auch noch gereinigt und poliert. Dazu wird in der Regel eine Elektrolytpolieranlage eingesetzt. Bei dem mit einer derartigen Elektrolytpolieranlage durchgeführten Elektropolierverfahren wird von der Oberfläche des anodisch geschalteten drahtförmigen Zwischenproduktes, wie etwa des bereits mit Sägezähnen versehenen und/oder gehärteten Drahtes, unter Einwirkung eines üblicherweise werkstoffspezifisch ausgewählten Elektrolyten und einer äußeren Gleichstromquelle Werkstoff abgetragen. Dieser Werkstoff wird durch den Elektrolyt aufgelöst, wobei der Abtrag ohne mechanische Belastung des Werkstückes, also des drahtförmigen Zwischenproduktes erfolgt und zu einer Glättung bzw. Einebnung der Werkstückoberfläche führt. Demnach stellt das Elektropolierverfahren im Prinzip die Umkehrung des Galvanisierungsprozesses dar. Die so erreichte Einebnung beginnt im Gegensatz zu mechanischen Abtragungsverfahren im Mikrobereich und erfaßt mit zunehmender Betriebsdauer auch größere Strukturen, die verrundet und an ihrer Oberfläche geglättet werden. Die elektropolierte Oberfläche ist in der Folge charakterisiert durch Glätte und Geschlossenheit im Mikrobereich und einer von Ausgangszustand, Elektropolierdauer und Struktur des Werkstoffes abhängigen Restwelligkeit im Makrobereich.

Bei der Herstellung von Sägezahndrähten für Sägezahndraht-Ganzstahlgarnituren werden zur Ausführung eines derartigen Elektropolierverfahrens drahtförmige Zwischenprodukte in mehreren Lagen auf einen Träger gewickelt und für eine vorgegebene Zeit in ein einen geeigneten Elektrolyten enthaltendes Elektrolytbad eingetaucht, in dem dann das Elektropolierverfahren durchgeführt wird.

Es hat sich jedoch gezeigt, daß die mit den herkömmlichen Verfahren erhaltenen Sägezahndrähte eine über ihre Länge variierende Oberflächenbeschaffenheit aufweisen, so daß eine zufriedenstellende Glättung nicht in allen Bereichen der Sägezahndrahtoberflächen erreicht wird.

Ein Verfahren nach dem Oberbegriff des Patentanspruchs 1 sowie eine Vorrichtung nach dem Oberbegriff des Patentanspruchs 10 sind aus der (US 4,612,084) bekannt. Bei dem in dieser Schrift beschriebenen Verfahren taucht ein drahtförmiges Zwischenprodukt in eine in einer Wanne aufgenommene Behandlungslösung ein und umläuft eine teilweise in die Behandlungslösung eingetauchte Walze 2. Bei Ausführung des bekannten Verfahrens muß zur Sicherstellung einer hinreichend langen Verweilzeit des Zwischenproduktes innerhalb der Behandlungslösung entweder eine besonders große Wanne für die Behandlungslösung bereitgestellt werden oder eine besonders geringe Fördergeschwindigkeit für das Zwischenprodukt eingestellt werden. Ferner sind in der US-A-36 76 32 Verfahren zum Behandeln von Orähten beschrieben, bei denen die Drähte außerhalb eines Behandlungsbeides angeordnete Umlenkrollen umlaufen.

Angesichts dieser Probleme im Stand der Technik liegt der Erfindung die Aufgabe zugrunde, ein Verfahren bereitzustellen, mit dem diese gelöst werden sowie eine zur Ausführung dieses Verfahrens geeignete Vorrichtung anzugeben.

Diese Aufgabe wird durch die im kennzeichnenden Teil des Patentanspruch 1 beschriebene Weiterbildung der bekannten Verfahren bzw. durch die im kennzeichnenden Teil des Patentanspruchs 10 beschriebene Weiterbildung der bekannten Vorrichtungen gelöst.

Dabei kann der Elektropoliervorgang im Rahmen eines besonders effizienten kontinuierlichen Verfahrens durchgeführt werden, wenn das Zwischenprodukt durch das Elektrolytbad gefördert, vorzugsweise mit einer in Förderrichtung des Zwischenproduktes hinter dem Elektrolytbad angeordneten und an dem Zwischenprodukt angreifenden Fördereinrichtung durch das Elektrolytbad gezogen wird. Zu diesem Zweck weist die erfindungsgemäße Vorrichtung vorzugsweise eine Fördereinrichtung mit zwei parallel zueinander verlaufende Rollenachsen aufweisenden Förderrollen auf, wobei das drahtförmige Zwischenprodukt zwischen diese Förderrollen eingeklemmt wird und durch Drehung der Förderrollen durch das Elektrolytbad gezogen wird.

Die Verweilzeit des drahtförmigen Zwischenproduktes in dem Elektrolytbad kann in Abhängigkeit von den Materialeigenschaften des Zwischenproduktes, wie etwa der Oberflächenbeschaffenheit nach Verlassen des Elektrolytbades, eingestellt werden, wenn die Fördergeschwindigkeit in Abhängigkeit von diesen Materialeigenschaften gesteuert wird.

Darüber hinaus kann die Wirksamkeit des erfindungsgemäßen Elektropolierverfahrens auch noch dadurch gefördert werden, daß die Gleichstrornstärke der anodisch an das in dem Elektrolytbad aufgenommene Zwischenprodukt gekoppelten Gleichstromquelle in Abhängigkeit von den Materialeigenschaften des Zwischenproduktes, wie etwa der Oberflächenbeschaffenheit nach Verlassen des Elektrolytbades, gesteuert wird.

Verfahrensmäßig hat es sich als besonders sinnvoll erwiesen, wenn das Zwischenprodukt mit der Fördereinrichtung von einer Abwickelhaspel abgezogen und nach Durchlaufen des Elektrolytbades einer Aufwickelhaspel vorgelegt und darauf aufgewickelt wird. Zur Erhöhung der Wirksamkeit des erfindungsgemäßen Elektropolierverfahrens hat es sich ferner als zweckmäßig erwiesen, wenn das Zwischenprodukt vor Durchführung des Elektropoliervorganges zunächst mechanisch gereinigt wird, wozu es vorzugsweise eine stationäre Reinigungsvorrichtung durchläuft. Diese mechanische Vorreinigung kann mit Hilfe von Bürsten und/oder Schlämmscheiben durchgeführt werden und führt zur Beseitigung grober Unebenheiten, wie Kerben, Kratzer und Riefen oder starker Grate, die mit einem Elektropolierverfahren, welches eine Fein- bzw. Feinstbearbeitung darstellt, nur mit großen Schwierigkeiten beseitigt werden können.

Das erfindungsgemäße Elektropolierverfahren wird üblicherweise unter Verwendung von Schwefelsäure und Phosphorsäure (35-45 %) durchgeführt, wobei möglichst auf Chromsäure verzichtet wird. Weiterhin kann das Elektrolytbad verschiedene Additive bzw. Glanzmittel enthalten. Zur Sicherstellung einer störungsfreien weiteren Bearbeitung des drahtförmigen Zwischenproduktes nach Durchlaufen des Elektrolytbades ist es wichtig, daß Rückstände des Elektrolyten vollständig von dem drahtförmigen Zwischenprodukt entfernt werden. Dazu wird das Zwischenprodukt nach Durchführung des Elektropolierverfahrens zweckmäßigerweise entsprechend gereinigt, wozu es vorzugsweise eine weitere stationäre Reinigungsvorrichtung durchläuft. Diese weitere stationäre Reinigungsvorrichtung kann eine Mehrzahl von in Förderrichtung des Zwischenproduktes hintereinander angeordneten Reinigungsstationen, wie etwa Wasserbäder, aufweisen, um so eine vollständige Reinigung des Zwischenproduktes zu erreichen und eine Verschleppung von Elektrolytrückständen in andere Bearbeitungsstufen auszuschließen.

Weiterhin kann daran gedacht werden, daß das Zwischenprodukt nach Durchführung des Elektropoliervorganges und vorzugsweise nach Durchlaufen der weiteren Reinigungsvorrichtung mit einer entsprechenden Konservierungseinrichtung mit einem Rostschutzmittel konserviert wird, wozu das Zwischenprodukt die Konservierungseinrichtung zweckmäßigerweise ebenfalls durchläuft, um so ein kontinuierlich arbeitendes Verfahren zu erhalten.

Wie der vorstehenden Erläuterung der Erfindung zu entnehmen ist, ist es besonders zweckmäßig, wenn der Sägezahndraht bei Durchführung dieses Verfahrens kontinuierlich von einer Abwickelhaspel abgezogen wird, dann zunächst eine zur Durchführung einer mechanischen Reinigung ausgelegte Reinigungseinrichtung durchläuft, anschließend das Elektrolytbad durchläuft, wobei es in dem Elektrolytbad im wesentlichen wendelförmig umläuft, um so eine große Verweilzeit zu erreichen, nach Verlassen des Elektrolytbades eine weitere Reinigungseinrichtung zum Entfernen von Elektrolytresten durchläuft, dann eine Konservierungseinrichtung durchläuft, um anschließend einer Aufwickelhaspel vorgelegt und darauf aufgewickelt zu werden, wobei die dazu erforderliche Fördereinrichtung zweckmäßigerweise zwischen der Konservierungseinrichtung und der Aufwickelhaspel angeordnet ist und zwei Förderrollen aufweist, zwischen denen das Zwischenprodukt eingeklemmt ist.

Nachstehend wird die-Erfindung unter Bezugnahme auf die Zeichnung, auf die hinsichtlich aller erfindungswesentlichen und in der Beschreibung nicht näher herausgestellten Einzelheiten ausdrücklich verwiesen wird, erläutert. Die einzige Figur der Zeichnung zeigt eine schematische Darstellung einer zur Ausführung des erfindungsgemäßen Verfahrens dienenden erfindungsgemäßen Vorrichtung.

Die in der Zeichnung dargestellte Vorrichtung besteht im wesentlichen aus einer Abwickelhaspel 10, auf der ein drahtförmiges Zwischenprodukt in Form eines bereits mit Sägezähnen versehenen Drahtes aufgewickelt ist, einer zur Durchführung einer mechanischen Reinigung dieses Zwischenproduktes ausgelegten Reinigungseinrichtung 20, einem Elektrolytbad 30, einer zum Spülen des das Elektrolytbad verlassenden Zwischenproduktes ausgelegten weiteren Reinigungseinrichtung 40, einer Konservierungseinrichtung 50, einer Fördereinrichtung 60 und einer Aufwickelhaspel 70.

Die Fördereinrichtung 60 umfaßt zwei parallel zueinander verlaufende Rollenachsen aufweisende Förderrollen 62 und 64, zwischen denen das Zwischenprodukt eingeklemmt ist. Durch Drehen der Förderrollen 62 und 64 in den in der Zeichnung durch die Pfeile P angedeuteten Richtungen wird der Sägezahndraht 5 in der durch den Pfeil P' angedeuteten Richtung von der Abwickelhasel 10 abgezogen. Nach Verlassen der Abwickelhaspel 10 wird der Sägezahndraht 5 zunächst mit einer Umlenkrolle 12 auf eine im wesentlichen horizontal verlaufende Bahn umgelenkt und dann in die Reinigungseinrichtung 20 eingeleitet. In dieser Reinigungseinrichtung 20 wird der Sägezahndraht mit zwei Reinigungsrollen 22 und 24 mechanisch gereinigt, wobei anstelle der Reinigungsrollen auch Bürsten und/oder Schlämmscheiben eingesetzt werden können. Nach Verlassen der Reinigungseinrichtung 20 wird der Sägezahndraht 5 im Verlauf der durch die Fördereinrichtung 60 bewirkten Förderung in das in Förderrichtung hinter der Reinigungseinrichtung 20 angeordnete Elektrolytbad 30 eingeführt.

Innerhalb des Elektrolytbades 30 umläuft der Sägezahndraht 5 im wesentlichen wendelförmig zwei parallel zueinander verlaufende Rollenachsen aufweisende und innerhalb des Elektrolytbades 30 angeordnete Umlenkrollen 33 und 34.

Im Verlauf der durch die Fördereinrichtung 60 bewirkten Förderbewegung verläßt der Sägezahndraht 5 das Elektrolytbad auf einer horizontalen Bahn und wird in die in Förderrichtung hinter dem Elektrolytbad 30 angeordnete weitere Reinigungseinrichtung 40 eingeführt. Diese weitere Reinigungseinrichtung 40 besteht aus 4 in Förderrichtung hintereinander angeordneten Wasserbädern, in denen der Sägezahndraht zur Entfernung von Elektrolytresten gespült wird, wobei die Kontamination der einzelnen Wasserbäder in Förderrichtung abnimmt, so daß mit der weiteren Reinigungseinrichtung 40 eine besonders wirksame Kaskadenreinigung bewirkt wird.

Nach Verlassen der weiteren Reinigungseinrichtung 40 gelangt der Sägezahndraht 5 im Verlauf der durch die Fördereinrichtung 60 bewirkten Förderbewegung in die Konservierungseinrichtung 50, wo er mit einem Rostschutzmittel konserviert wird. Im Anschluß an diese Konservierungseinrichtung 50 durchläuft der Sägezahndraht die Fördereinrichtung 60 und wird dann auf der Aufwickelhaspel 70 aufgewickelt.

Innerhalb des Elektrolytbades 30 ist der Sägezahndraht 5 anodisch an eine von außen steuerbare Gleichstromquelle (nicht dargestellt) gekoppelt, wobei die Gleichstromstärke im Elektrolytbad in Abhängigkeit von den Oberflächeneigenschaften des Sägezahndrahtes gesteuert wird, um so eine optimale Behandlung des Sägezahndrahtes innerhalb des Elektrolytbades zu gewährleisten. Die Arbeitstemperatur des Bades beträgt bei dem Elektropoliervorgang etwa 70 °C bis 580 °C. Als Elektrolyt wird eine chromsäurefreie wäßrige Lösung von Schwefelsäure und Phosphorsäure (35-45 %) angesetzt, die weitere Additive, insbesondere Glanzmittel enthalten kann. Das Volumen des Bades beträgt 600 l. Die Kontrolle des Elektrolytbades erfolgt mit einer Dichtebestimmung, wobei die zweckmäßigerweise mit einer Dichtespindel überwachte Dichte vorzugsweise etwa 1,78 kg/l beträgt, wobei ein Eisengehalt von 3 g/l bereits berücksichtigt ist. Zur Steuerung der Eigenschaften des Elektrolytbades kann das Bad mit Elektrolyt ergänzt oder mit Hilfe von Wasser verdünnt werden. Bei einem herkömmlichen Produktionsvorgang werden dem Elektrolyten 10 bis 20 1 Wasser pro Woche zugegeben, wobei einmal pro Woche ein Teilaustausch des Bades von 30 bis 40 l erfolgt.

Die Erfindung ist nicht auf die anhand der Zeichnung erläuterte Ausführungsform beschränkt. Vielmehr kann das Elektrolytbad auch eine andersartige Umlenkeinrichtung aufweisen. Ferner kann die weitere Reinigungseinrichtung auch mehr oder weniger als 4 Reinigungsbäder umfassen.

## Patentansprüche

1. Verfahren zum Herstellen eines Drahtes, insbesondere Sägezahndrahtes für Sägezahn-Ganzstahlgarnituren, bei denen die Oberfläche eines drahtförmigen Zwischenproduktes wie etwa eines bereits mit Sägezähnen versehenen Drahtes, in einem einen Elektrolyten enthaltenden Elektrolytbad mit einem Elektropoliervorgang geglättet wird, wobei das Zwischenprodukt während des Elektropoliervorganges in dem Elektrolytbad bewegt wird, **dadurch gekennzeichnet, daß** das Zwischenprodukt eine innerhalb des Elektrolytbades angeordnete und vorzugsweise mindestens eine Umlenkrolle aufweisende Umlenkeinrichtung im wesentlichen wendelförmig umläuft.

2. Verfahren nach Anspruch 1, **dadurch gekennzeichnet, daß** das Zwischenprodukt durch das Elektrolytbad gefördert, vorzugsweise mit einer in Förderrichtung des Zwischenproduktes hinter dem Elektrolytbad angeordneten und an dem Zwischenprodukt angreifenden Fördereinrichtung durch das Elektrolytbad gezogen wird.

3. Verfahren nach einem der Ansprüche 1 oder 2, **dadurch gekennzeichnet, daß** die Fördergeschwindigkeit des Zwischenproduktes und damit die Verweilzeit des Zwischenproduktes vorzugsweise in Abhängigkeit von den Materialeigenschaften des Zwischenproduktes, wie der Oberflächenbeschaffenheit nach Verlassen des Elektrolytbades, gesteuert wird.

4. Verfahren nach einem der vorhergehenden Ansprüche, **dadurch gekennzeichnet, daß** das Zwischenprodukt in dem Elektrolytbad anodisch an eine Gleichstromquelle gekoppelt wird und die Gleichstromstärke, vorzugsweise in Abhängigkeit von den Materialeigenschaften des Zwischenproduktes, gesteuert wird.

5. Verfahren nach einem der Ansprüche 2 bis 4, **dadurch gekennzeichnet, daß** das Zwischenprodukt mit der Fördereinrichtung von einer Abwickelhaspel abgezogen und nach Durchlaufen des Elektrolytbades einer Aufwickelhaspel vorgelegt wird.

6. Verfahren nach einem der vorhergehenden Ansprüche, **dadurch gekennzeichnet, daß** das Zwischenprodukt vor Durchführung des Elektropoliervorganges mechanisch gereinigt wird, vorzugsweise eine stationäre Reinigungsvorrichtung durchläuft.

7. Verfahren nach einem der vorhergehenden Ansprüche, **dadurch gekennzeichnet, daß** das Zwischenprodukt nach Durchführung des Elektropoliervorganges gereinigt wird, vorzugsweise eine weitere stationäre Reinigungsvorrichtung durchläuft.

8. Verfahren nach Anspruch 7, **dadurch gekennzeichnet, daß** die weitere Reinigungsvorrichtung eine Mehrzahl von in Förderrichtung des Zwischenproduktes hintereinander angeordneten Reinigungsstationen, wie etwa Wasserbädern, aufweist.

9. Verfahren nach einem der vorhergehenden Ansprüche, **dadurch gekennzeichnet, daß** das Zwischenprodukt nach Durchführung des Elektropoliervorganges mit einem Rostschutzmittel konserviert wird, vorzugsweise eine Konservierungseinrichtung durchläuft.

10. Vorrichtung zur Durchführung eines Verfahrens nach einem der vorhergehenden Ansprüche, mit einem zum elektrolytischen Glätten eines drahtförmigen Zwischenproduktes dienenden, einen Elektrolyten enthaltenden Elektrolytbad und eine zum Fördern des Zwischenproduktes durch das Elektrolytbad ausgelegte Fördereinrichtung (60), **gekennzeichnet durch** eine in dem Elektrolytbad (30) angeordnete, eine von dem Zwischenprodukt (5) im wesentlichen wendelförmig umlaufene und mindestens eine Umlenkrolle (32, 34) aufweisende Umlenkeinrichtung.

11. Vorrichtung nach Anspruch 10, **dadurch gekennzeichnet, daß** die Fördereinrichtung (60) in Förderrichtung hinter dem Elektrolytbad (30) angeordnet ist, und das Zwischenprodukt (5) durch das Elektrolytbad (30) zieht.

12. Vorrichtung nach einem der Ansprüche 10 oder 11, **gekennzeichnet durch** eine Reinigungsvorrichtung (20) zum Reinigen des Zwischenproduktes (5) vor Durchführung der elektrolytischen Glättung.

13. Vorrichtung nach einem der Ansprüche 10 bis 12, **gekennzeichnet durch** eine weitere Reinigungsvorrichtung (40) zum Reinigen des Zwischenproduktes (5) nach Durchführung der elektrolytischen Glättung.

14. Vorrichtung nach einem der Ansprüche 10 bis 13, **gekennzeichnet durch** eine Einrichtung zum Konservieren des elektrolytisch geglätteten Zwischenproduktes mit einem Rostschutzmittel.

## Claims

1. A method for producing a wire, particularly a sawtooth wire for sawtooth all-steel clothings, in which the surface of a wire-shaped intermediate product, such as a wire already provided with saw teeth, is smoothed in an electrolyte bath containing an electrolyte by means of an electropolishing process, wherein the intermediate product is moved in the electrolyte bath during the electropolishing process, **characterised in that** the intermediate product circulates in a substantially helical shape around a deflecting device arranged within the electrolyte bath and preferably comprising at least one deflecting roller.

2. A method according to Claim 1, **characterised in that** the intermediate product is conveyed through the electrolyte bath, is preferably pulled through the electrolyte bath by a conveying device arranged behind the electrolyte bath in the conveying direction of the intermediate product and acting on the intermediate product.

3. A method according to one of Claims 1 or 2, **characterised in that** the conveying speed of the intermediate product and thus the dwell time of the intermediate product is controlled preferably in dependence on the material properties of the intermediate product, such as the surface finish after leaving the electrolyte bath.

4. A method according to one of the preceding claims, **characterised in that** the intermediate product is coupled anodically in the electrolyte bath to a direct current source, and the strength of the direct current is controlled, preferably in dependence on the material properties of the intermediate product.

5. A method according to one of Claims 2 to 4, **characterised in that** the intermediate product is pulled by the conveying device off a take-off reel and after passing through the electrolyte bath is placed on a take-up reel.

6. A method according to one of the preceding claims, **characterised in that** prior to the implementing of the electropolishing process the intermediate product is mechanically cleaned, preferably passes through a stationary cleaning device.

7. A method according to one of the preceding claims, **characterised in that** after the implementing of the electropolishing process the intermediate product is cleaned, preferably passes through a further stationary cleaning device.

8. A process according to Claim 7, **characterised in that** the further cleaning device has a plurality of cleaning stations, such as water baths, arranged one after the other in the conveying direction of the intermediate product.

9. A method according to one of the preceding claims, **characterised in that** after the implementing of the electropolishing process the intermediate product is preserved with an anti-rust agent, preferably passes through a preserving device.

10. An apparatus for implementing a method according to one of the preceding claims, comprising an electrolyte bath serving for the electrolytic smoothing of a wire-shaped intermediate product and containing an electrolyte, and a conveying device (60) designed for conveying the intermediate product through the electrolyte bath, **characterised by** a deflecting device arranged in the electrolyte bath (30), around which the intermediate product (5) circulates in a substantially helical shape, and comprising at least one deflecting roller (32, 34).

11. An apparatus according to Claim 10, **characterised in that** the conveying device (60) is arranged behind the electrolyte bath (30) in the conveying direction, and pulls the intermediate product (5) through the electrolyte bath (30).

12. An apparatus according to one of Claims 10 or 11, **characterised by** a cleaning device (20) for cleaning the intermediate product (5) prior to the implementing of the electrolytic smoothing.

13. An apparatus according to one of Claims 10 to 12, **characterised by** a further cleaning device (40) for cleaning the intermediate product (5) after the implementing of the electrolytic smoothing.

14. An apparatus according to one of Claims 10 to 13, **characterised by** a device for preserving the electrolytically smoothed intermediate product with an anti-rust agent.

## Revendications

1. Procédé de fabrication d'un fil, en particulier d'un fil en dents de scie pour des garnitures tout acier en dents de scie, où la surface d'un produit intermédiaire en forme de fil, comme par exemple d'un fil déjà pourvu de dents de scie, est lissée dans un bain d'électrolyte contenant un électrolyte au moyen d'une opération d'électro-polissage, où le produit intermédiaire pendant l'opération d'électro-polissage est déplacé dans le bain d'électrolyte, **caractérisé en ce que** le produit intermédiaire tourne sensiblement en forme d'hélice autour d'une installation de déviation disposée à l'intérieur du bain d'électrolyte et présentant de préférence au moins un rouleau de renvoi.

2. Procédé selon la revendication 1, **caractérisé en ce que** le produit intermédiaire est convoyé à travers le bain d'électrolyte, de préférence est tiré à travers le bain d'électrolyte avec une installation de transport disposée dans la direction de transport du produit intermédiaire derrière le bain d'électrolyte et s'appliquant au produit intermédiaire.

3. Procédé selon l'une des revendications 1 ou 2, **caractérisé en ce que** la vitesse de transport du produit intermédiaire et donc la durée de séjour du produit intermédiaire est commandée de préférence en fonction des caractéristiques de matériau du produit intermédiaire, comme de l'état de surface après avoir quitté le bain d'électrolyte.

4. Procédé selon l'une des revendications précédentes, **caractérisé en ce que** le produit intermédiaire est couplé dans le bain d'électrolyte de manière anodique à une source de courant continu, et l'intensité du courant continu est commandée de préférence en fonction des caractéristiques de matériau du produit intermédiaire.

5. Procédé selon l'une des revendications 2 à 4, **caractérisé en ce que** le produit intermédiaire est retiré avec l'installation de transport d'un dévidoir et, après avoir traversé le bain d'électrolyte, est présenté à une bobineuse.

6. Procédé selon l'une des revendications précédentes, **caractérisé en ce que** le produit intermédiaire, avant l'exécution de l'opération d'électro-polissage, est nettoyé de façon mécanique, de préférence il passe à travers un dispositif de nettoyage stationnaire.

7. Procédé selon l'une des revendications précédentes, **caractérisé en ce que** le produit intermédiaire, après avoir exécuté l'opération d'électro-polissage, est nettoyé, de préférence traverse un autre dispositif de nettoyage stationnaire.

8. Procédé selon la revendication 7, **caractérisé en ce que** l'autre dispositif de nettoyage présente une multitude de postes de nettoyage, comme par exemple des bains d'eau, disposés dans la direction de transport du produit intermédiaire les uns derrière les autres.

9. Procédé selon l'une des revendications précédentes, **caractérisé en ce que** le produit intermédiaire, après avoir exécuté l'opération d'électro-polissage, est conservé avec un produit antirouille, de préférence traverse une installation de conservation.

10. Dispositif pour la mise en oeuvre d'un procédé selon l'une des revendications précédentes, avec un bain d'électrolyte contenant un électrolyte, servant au lissage électrolytique d'un produit intermédiaire en forme de fil et une installation de transport (60) conçue pour le transport du produit intermédiaire à travers le bain d'électrolyte, **caractérisé par** une installation de déviation disposée dans le bain d'électrolyte (30), autour de laquelle le produit intermédiaire (5) tourne sensiblement en forme d'hélice, et présentant au moins un rouleau de renvoi (32,34).

11. Dispositif selon la revendication 10, **caractérisé en ce que** l'installation de transport (60) est disposée dans la direction de transport derrière le bain d'électrolyte (30) et tire le produit intermédiaire (5) à travers le bain d'électrolyte (30).

12. Dispositif selon l'une des revendications 10 ou 11, **caractérisé par** un dispositif de nettoyage (20) pour nettoyer le produit intermédiaire (5) avant d'exécuter le lissage électrolytique.

13. Procédé selon l'une des revendications 10 à 12, **caractérisé par** un autre dispositif de nettoyage (40) pour nettoyer le produit intermédiaire (5) après avoir exécuté le lissage électrolytique.

14. Dispositif selon l'une des revendications 10 à 13, **caractérisé par** une installation pour la conservation du produit intermédiaire lissé de manière électrolytique, avec un produit anti-rouille.
